# EUROPÄISCHE PATENTSCHRIFT

(11) **EP 1 041 173 B1**
(45) Veröffentlichungstag und Bekanntmachung des Hinweises auf die Patenterteilung: **26.05.2004**
(21) Anmeldenummer: 00105126.7
(22) Anmeldetag: 10.03.2000
(51) Int. Cl.: C23C 26/02, C23C 24/10, C23C 4/06, C23C 4/04, F02F 7/00, F02F 3/00

(54) **Leichtmetallzylinderblock, Verfahren zu seiner Herstellung und Vorrichtung zur Durchführung des Verfahrens**
Light metal cylinder block, method for making it and apparatus for carrying out the process
Bloc-cylindres en métal léger, méthode pour sa fabrication et dispositif pour la mise en oeuvre de cette méthode

(30) Priorität: 01.04.1999 DE 19915038
(43) Veröffentlichungstag der Anmeldung: 04.10.2000
(73) Patentinhaber: Hydro Aluminium Deutschland GmbH, 51149 Köln (DE)
(72) Erfinder: Feikus, Franz Josef Dr., 53123 Bonn (DE)
(74) Vertreter: COHAUSZ & FLORACK

(56) Entgegenhaltungen:
- EP-A- 0 221 276
- EP-A- 0 367 229
- EP-A- 0 411 322
- EP-A- 0 837 152
- DE-A- 4 040 436
- US-A- 4 650 644
- US-A- 5 131 356

## Beschreibung

Die Erfindung betrifft einen Leichtmetallzylinderblock mit mindestens einer verschleißfesten und tribologisch optimierten Zylinderlauffläche, umfassend eine Leichtmetallmatrixlegierung und ein hartmetallhaltiges Pulvermaterial, das als feindisperser, Primär-Silizium-Ausscheidungen enthaltene Oberflächenschicht auf der Leichtmetallmatrix vorliegt.

Nach EP 0 837 152 A1 (Bayerische Motoren Werke AG) ist ein Verfahren zum Beschichten eines aus einer Aluminiumlegierung bestehenden Bauteils einer Brennkraftmaschine bekannt. Dabei wird ein Laserstrahl so gelenkt, daß er nicht direkt auf die Oberfläche des zu beschichtenden Bauteils gelangt, sondern zuvor auf einen Pulverstrahl trifft. Durch die Energie des Laserstrahls wird das Pulver vollständig vom festen in die flüssige Phase überführt, so daß es beim Auftreffen auf die Bauteiloberfläche in Form feiner Tröpfchen als Schichtmaterial darauf abgeschieden wird, die aufgrund der Erstarrungsbedingungen teilweise amorph erstarren.

Bei dem bekannten Verfahren erfolgt daher kein Einlegieren des Pulvers in die Oberflächenschicht des Bauteils, sondern es wird eine Phasenumwandlung des Beschichtungsmaterials auf dem Weg zur Oberfläche durchgeführt, wobei das Aluminium-Siliziumpulver im Laserstrahl verflüssigt wird. Beim Erstarren auf der Oberfläche soll fein disperses Silizium, sogenanntes Primärsilizium, freigesetzt werden.

Je nach Abkühlgeschwindigkeit sollen hierbei Siliziumkristalle in der Größenordnung von 1 bis 5 µm erzeugt werden. Die dazu erforderliche schnelle Abkühlung kann aber in der Praxis nicht erreicht werden, da die Energie des Laserstrahls auf das zu beschichtende Bauteil einwirkt. Die Substratoberfläche wird somit sehr heiß und kann daher die Wärme der auftreffenden Si-Schmelze nicht schnell genug abführen, so daß keine kristalline Phase und keine Primärkristalle sondern amorphe Phasen entstehen.

Gemäß dem Ausführungsbeispiel des BMW-Patents werden bei einer aufgetragenen Schichtdicke von 3 mm zur Erzielung einer glatten, ebenen Oberfläche des Schichtmaterials etwa 50 % abgetragen (Spalte 6, Zeilen 10 bis 15). Dies bedeutet einen hohen Abtragsverlust, zu dem noch eine ungenutzte Randzone durch eine hohe Welligkeit des tröpfchenförmig aufgetragenen Materials als nachteilig hinzugerechnet werden muß.

Aus der EP-A-0 221 276 ist es ferner bekannt, eine Aluminiumlegierung durch Umschmelzen ihrer Randschichten mit Laserenergie verschleißbeständiger auszubilden. Dabei wird auf die Oberfläche eine Schicht aus einem Binder, pulverförmigen Silizium, Kupfer und Titancarbid aufgebracht und anschließend mit dem Laser in die Oberfläche eingeschmolzen. Die Zugaben an TIC betragen in den Ausführungsbeispielen zwischen 5 bis 30 % und bewirken eine beträchtliche Zunahme in der Oberflächenhärte.

Unter tribologischen Aspekten ist jedoch durch die extrem hohe Abkühlgeschwindigkeit beim Laserumschmelzen zwar eine hohe Kornfeinheit, jedoch keine ausreichende Ausbildung des Primärsiliziums bei diesem Verfahren erreichbar. Daher ist das Laserumschmelzen für die Herstellung von Zylinderlaufflächen von Hubkolbenmaschinen aus AlSi-Legierungen mit tragenden Plateaus aus Primärsilizium und zurückgesetzten, Schmierstoffen enthaltenden Bereichen ungeeignet.

In der EP 0 411 322 A1 wird ein Verfahren zum Herstellung verschleißfester Oberflächen an Bauteilen aus einer AlSi-Legierung beschrieben, das von der zuvor erwähnten EP 0 221 276 ausgeht, wobei jedoch der Schicht vor dem Lasereinschmelzen ein Impfmittel (Keimbildner) für primäre Siliziumkristalle zugegeben wird. Als Impfmittel bzw. Keimbildner werden folgende Substanzen genannt: Siliziumnitrid, Siliziumcarbid, Titancarbid, Titannitrid, Borcarbid und Titanborid.

In einem bevorzugten Ausführungsbeispiel wird die Beschichtung in Form der Siebdrucktechnik als Abziehfolie hergestellt und auf die Oberfläche des betreffenden Bauteiles aufgebracht. Die Dicke der Schicht kann vorzugsweise 200 µm und die Einschmelztiefe 400 bis 600 µm betragen. Es wird ein linienförmig fokussierter Laserstrahl in inerter Atmosphäre verwendet, um das Einschmelzen mit einer Einschmelztiefe von 400 µm zu verwirklichen. Der Siliziumanteil in der legierten Zone betrug im Beispiel 25 % bei einem Nickelanteil von 8 % (Härte über 250 HV).

Wie schon zuvor beschrieben ist es bei den letztgenannten Verfahren des Umschmelzens bzw. Einschmelzens erforderlich, eine Kühlung während des Auftragens einer Schicht auf die Matrixlegierung durchzuführen, um die gewünschten feindispersen Ausscheidungen des Primärsiliziums zu erreichen. Wegen der zugesetzten Impfmittel können Reaktionen mit der Aluminiumoberfläche erfolgen. Außerdem sind die Beschichtungsmaßnahmen bei gekrümmten Oberflächen nicht immer anwendbar.

Aus der EP 0 622 476 A1 ist ein Metallsubstrat mit laserinduzierter MMC-Beschichtung bekannt. Die MMC-Schicht weist eine Schichtdicke zwischen 200 µm und 3 mm auf und enthält homogen verteilte SIC-Partikel, wobei bevorzugt bis zu 40 Gewichtsprozent SiC als homogen verteilte SIC-Partikel in der MMC-Schicht enthalten sind. Zur Herstellung wird das Pulvergemisch, enthalten. SiC-Pulver und vorlegiertes AlSi-Pulver in einem Laserstrahl erhitzt, wobei der für die Herstellung einer homogenen Legierung aus dem Pulvergemisch erforderliche Wärmegehalt durch das auf die Substrat auftreffende Pulver herbeigeführt wird. Produkte mit Hartmetallstoffen wie SiC weisen eine sehr hohe Härte auf, die für das Verschleißverhalten der Kolbenringe ungünstig sind. Außerdem ist die Bearbeitung sehr aufwendig, da die oberste Schicht der Keramikpartikel abgetragen werden muß, um eine funktionsfähige, splitterfreie Lauffläche zu erreichen.

Aufgabe der vorliegenden Erfindung ist es daher, einen Leichtmetallzylinderblock mit mindestens einer verschleißfesten tribologisch beanspruchbaren Lauffläche zu entwickeln, bei der die Oberflächenschicht aus 5 bis 20 % feindispersem Primärsilizium besteht, das im Übergang zur Matrixlegierung eine geringe Randzonenbreite aufweist und das in der Übergangszone frei von Fehlstellen und Oxideinschlüssen ist.
Das zur Herstellung des Leichtmetallzylinderblocks eingesetzte Verfahren soll mit weniger Verfahrensschritten auskommen, wobei auf eine chemische Nachbearbeitung vollständig verzichtet werden soll.

Die Aufgabe wird durch die in den Patentansprüchen angegebenen Merkmale gelöst. Im folgenden werden mehrere Ausführungsbeispiele angegeben, wobei es sich um bevorzugte Anwendungsfälle des erfindungsgemäßen Laserlegierens handelt.

Zunächst wird eine Vorrichtung zur Innenraumbeschichtung eines Leichtmetallmotorblockes aus Aluminium oder einer Magnesiumlegierung beschrieben, wobei eine Sonde in den Zylinder eines Motorblocks eingesenkt wird und gleichzeitig reines Siliziumpulver zugeführt werden kann. Die Sonde weist eine Pulverzuführung und eine Laserstrahleinrichtung auf.

Durch einen an der Sonde angeordneten Drehantrieb werden eine Pulverausbringungsdüse und ein Energiestrahl auf den Innenraum bzw. die Lauffläche des Leichtmetallmotorblockes gelenkt.

Mit dieser Vorrichtung soll das Einlegieren von Hartstoffteilchen in Form von Silizium über einen über die Lauffläche spiralig rotierenden Laserstrahl mit parallel zugeführten Siliziumteilchen erfolgen. Damit die Laserenergie sich über eine breite Spur auf die Matrixoberfläche verteilt, hat der Laserstrahl einen linienförmigen Fokus mit einer Spurbreite von vorzugsweise 2 bis 4 mm. Im Vergleich zu einer durch punktförmigen Laser erzeugten Oberfläche bildet sich beim Fokus kein wellenförmiges Profil, sondern ein flaches Band mit feindispersen Primärsiliziumteilchen aus. Das Band wird als Auflegierungszone bezeichnet, wobei es nur eine schmale Übergangszone (der Randzone) zwischen auflegierter Zone und dem Matrixmetall aufweist (siehe Figur 1).

Da das Pulver im Zeitpunkt kurz vor dem Auftreffen auf die Metallmatrixlegierung eine Kornstruktur besitzt und erst im Kontakt mit der Metallmatrixlegierung im Bereich des Laserstrahls innerhalb einer Kontaktzeit von 0,1 bis 0,5 sec aufgeschmolzen und einlegiert wird, läßt sich bei dem linienförmigen Fokus ein geringer Randzonenanteil von ca. 10 % erreichen. Die Laserspur wird in der Zylinderbohrung spiralisch abgesenkt, wobei im Bedarfsfalle auf eine Überlappung verzichtet werden kann, so daß die Nutzanteile praktisch gegeneinanderstoßen. Somit entsteht eine glatte, vollständig homogene Oberflächenschicht, die nur noch durch eine Feinbearbeitung zur Beseitigung einer leichten Welligkeit fertig bearbeitet werden muß.

Als Beispiel für die erfindungsgemäße Bearbeitung bei der Herstellung eines Leichtmetallzylinderblocks mit mindestens einer verschleißfesten, tribologisch optimierten Zylinderlauffläche wird von folgenden Bearbeitungsschritten ausgegangen:

Zunächst wird eine Auflegierungszone enthaltend Primärsilizium mit einer mittleren Schichtdicke von 300 bis 750 µm in der Matrixlegierung erzeugt. Die exakten Werte der Schichtdicke hängen von verschiedenen Einflußgrößen, wie Verfahrensparameter, Genauigkeit der Vorrichtungspositionierung und Maßtoleranz des Gußteils ab. Es wird daher im folgenden bei allen Dickenangaben von einer "mittleren" Schichtdicke gesprochen, wobei der Toleranzbereich sehr eng gehalten werden kann, da die Vorrichtung am Bauteil zentriert werden kann.

Die Ausgangsschichtdicke von 300 bis 750 µm wird dann in einem weiteren Bearbeitungsschritt auf die gewünschte Endschichtdicke durch eine Feinbearbeitung mit einem Abtrag bis zu 150 µm, wie z.B. durch Honen etc., gebracht. Die nach dem erfindungsgemäßen Verfahren erreichte Endschichtdicke liegt im Bereich von 150 bis 650 µm. Dabei handelt es sich um eine reine Diffusionsschicht, die durch eine besondere in den Ansprüchen 1 und 2 definierte Gefügestruktur gekennzeichnet ist.

Mit der Steuerung der Pulverzufuhr, dem Vorschub des Laserstrahls und der zugeführten Laserenergie lassen sich die Ausscheidungsgrößen der Hartphasen einstellen. Bei Ausscheidungsgrößen kleiner 10 µm verringert sich die Zerstörungstiefe in der mechanischen Endbearbeitung der Hartphasen, so daß die bisher erforderlichen Bearbeitungszugaben für die Entfernung der zerstörten Hartphasen sich deutlich reduzieren lassen. (Die Zerstörungstiefe wird durch die in der obersten Schicht enthaltenden, nicht fest eingebundenen Hartphasen bestimmt.)

Durch das Einlegieren mit dem Laserstrahl wird die Oberfläche gehärtet, wobei Härtewerte der Oberflächenschicht von mindestens 160 HV erreicht werden. Infolge der guten Härtung lassen sich die Laseroberflächen direkt honen. Bisher erforderliche zusätzliche mechanische oder chemische Bearbeitungsschritte zur Freistellung der Hartphasen sind ebenfalls nicht mehr erforderlich. Damit ist das bisher erforderliche Ausbohren der Zylinderbeschichtungen nicht mehr erforderlich, da die Oberflächenwelligkeit je nach Überlappung der streifenförmigen Auflegierungszone vernachlässigbar da sehr gering ist.

Im folgenden wird die erfindungsgemäß erzielbare Oberflächenstruktur auf einer Motorblock-Lauffläche anhand eines Vergleichsbeispieles näher erläutert. Es zeigen:
- Fig. 1: Prinzipbild einer erfindungsgemäß ausgebildeten Beschichtungseinrichtung im Teilquerschnitt;
- Fig. 2: Prinzipbild einer erfindungsgemäß erzeugten Oberflächenschicht;
- Fig. 3: Vergleichsbeispiel mit einer anderen Oberflächenstruktur;
- Fig. 4: Querschnitt an einem Gußteil im Bereich der laserlegierten Zone.

Nach Figur 1 besteht die erfindungsgemäß ausgebildete Beschichtungseinrichtung aus einer Pulverzuführung 1, die an ihrem Ende 1a eine auf die Lauffläche 5 gerichtete Düse 1b aufweist.

Die Energiezufuhr erfolgt über eine Laserstrahleinrichtung 2, einem Fokussiersystem 3 und einem Umlenkspiegel 4, die dafür sorgt, daß der Laserstrahl 6 erst auf der Laufflächenoberfläche 7 zusammen mit dem Pulver auftrifft.

Nach den bekannten optischen Gesetzen wird der Laserstrahl 6 linienförmig, vorzugsweise als X, I oder 8 fokussiert und dann beispielsweise durch Kippen des Spiegels auf der Laufflächenoberfläche 7 abgebildet. Durch die Form der Abbildung kann der Energieeintrag gesteuert werden, so daß das Ausscheidungsgefüge in seiner Ausprägung an den Rändern beeinflußbar ist.

Durch Drehung des Spiegels 4 wandert der Laserstrahl 6 über die Laufflächenoberfläche 7, so daß sich ein streifenförmiges Band ergibt. Wenn dabei gleichzeitig eine Vorschubbewegung in Richtung der Zylinderachse 8 erfolgt, ergibt sich durch Überlagerung der beiden Bewegungen eine spiralförmige Beschichtung der Laufflächenoberfläche 7. Die rotierende und die translatorische Bewegung in Richtung der Zylinderachse 8 sollten dabei so aufeinander abgestimmt werden, daß die Windungen der Spirale dicht aneinanderliegen, so daß sich eine geschlossene Auflegierungszone ergibt.

In Figur 2 ist die erfindungsgemäß mit einem Linienfokus erzeugte Auflegierungszone 10, bestehend aus einer ausscheidungsreichen Zone 11 und zwei seitlich angeordneten ausscheidungsarmen Zonen 12, 13, dargestellt. Figur 2 zeigt den Zustand der Auflegierungszone unmittelbar nach der Laserbeschichtung, wobei zu erkennen ist, daß der Anteil der ausscheidungsarmen Zone L_{AL}, bezogen auf die nutzbare Länge L_{NL} der ausscheidungsreichen Zone, relativ gering ist. Die entsprechenden Bereiche in Figur 3 sind mit L_{AK} bezeichnet, die zu den Randzonen 15, 16, 17 gehören.

In Figur 3 sind als Vergleichsbeispiel drei mit herkömmlichem Kreisfokus hergestellte Auflegierungszonen dargestellt, wobei die Beschichtungsbreite bei dem Verfahren mit Linienfokus und bei dem Verfahren mit Kreisfokus annähernd übereinstimmen. Man erkennt, daß die nutzbare Länge L_{NK} des ausscheidungsreichen Gefüges bei dem Verfahren mit Kreisfokus wesentlich geringer ist als die nutzbare Länge beim Linienfokus L_{NL}. Ferner ist die nutzbare Tiefe der gehärteten Oberflächenschicht beim Kreisfokus wesentlich geringer als beim Linienfokus, da beim Kreisfokus ein ausscheidungsarmes Gefüge bis in tiefere Zonen des Zylinderblockgefüges reicht. Dies ist im Querschnitt nach Figur 3 durch die breiten Randzonen 15, 16, 17 veranschaulicht.

Da bei gleicher Eindringtiefe die nutzbare Tiefe im vergleichsbeispiel nach Figur 3 geringer ist als im erfindungsgemäßen Beispiel nach Figur 2 ist die Qualität der Beschichtung nach dem Vergleichsbeispiel ungünstiger. Ferner ist der erforderliche Abtrag ΔH_{WK} im Vergleichsbeispiel bei gleicher Bearbeitungstiefe wie im Erfindungsbeispiel wesentlich höher (ΔH_{WL}), da der Kreisfokus eine wellige Oberflächenschicht erzeugt, die im Bereich der Lauffläche einen geringeren nutzbaren Materialanteil M_{K} aufweist als ein entsprechender Laufflächenabschnitt gemäß Figur 2 (L_{NL}).

Der nutzbare Materialanteil ist im Erfindungsbeispiel L_{NL}, während M_{K} als Summe der Einzelwerte L_{NK1}, L_{NK2}, L_{NK3} gebildet wird.

Der erfindungsgemäße Leichtmetallzylinderblock hat daher eine verschleißfestere Zylinderlauffläche, die durch gleichmäßige Verteilung der feinen Si-Primärausscheidungen tribologisch optimiert ist und durch linienförmige Fokussierung und überlappende Beschichtung mit deutlich reduziertem Fertigungsaufwand herstellbar ist.

Es wird anhand des Gefügebildes in Figur 4 verdeutlicht. Es handelt sich um ein Schliffbild mit der Vergrößerung 200 : 1, wobei im rechten Bildteil A eine Gußlegierung vom Typ AlSi9Cu3 und im linken Bildteil B eine tribologisch optimierte Oberflächenschicht mit feindispersen Primär-Silizium-Ausscheidungen zu erkennen ist. Der Primärsiliziumanteil beträgt im vorliegenden Beispiel 10 %, der Primärphasendurchmesser 4,4 µm und der Abstand der Si-Primärphasen 13 µm.

Für die Belastungsfähigkeit des neuen Werkstoffs ist besonders von Bedeutung die Anbindung der Auflegierungszone B an das Matrixgefüge A. Am Schliffbild 4 ist erkennbar, daß in der Übergangszone C keine Oxide oder andere Fehlstellen vorliegen. Dieses beruht darauf, daß die Auflegierungszone quasi "insitu" aus dem Matrixgefüge gebildet wurde und somit ein einheitlicher Werkstoff mit unterschiedlichen Zusammensetzungen im Bereich A, B entstanden ist.

### Bezugszeichenliste

- 1: Pulverzuführung
- 1a: Ende der Pulverzuführung
- 1b: Düse
- 2: Laserstrahleinrichtung
- 3: Fokussiersystem
- 4: Umlenkspiegel
- 5: Lauffläche
- 6: Laserstrahl
- 7: Laufflächenoberfläche
- 8: Zylinderachse
- 9: -
- 10: Auflegierungszone
- 11: Ausscheidungsreiche Zone
- 12,13: Ausscheidungsarme Zone
- 14: -
- 15,16,17: Randzonen

- M_{K}: Materialanteil
- L_{NK}: Nutzbare Länge des ausscheidungsreichen Gefüges
- L_{NL}: Nutzbare Länge der ausscheidungsreichen Zone
- L_{AL}: Anteil der ausscheidungsarmen Zone
- L_{AK}: Bereiche, die zu den Randzonen gehören
- ΔH_{WK}: Abtrag Vergleichsbeispiel
- ΔH_{WL}: Abtrag Erfindungsbeispiel

- A: Matrixgefüge
- B: Auflegierungszone
- C: Übergangszone

## Patentansprüche

1. Aluminiumzylinderblock mit mindestens einer verschleißfesten, eine Mindesthärte von 160 HV aufweisenden und tribologisch optimierten Zylinderlauffläche, wobei
- der Aluminiumzylinderblock aus einer Aluminiummatrixlegierung (Matrixgefüge A) besteht und eine im nachbearbeiteten Zustand 150 µm bis 650 µm dicke Oberflächenschicht (Matrixgefüge B) aufweist, die als Auflegierungszone aus dem Matrixgefüge (Matrixgefüge A) der Aluminiummatrixlegierung durch in situ erfolgendes Einlegieren von feindispersen Primär-Silizium-Ausscheidungen gebildet ist, indem ein Laserstrahl in einer quer zur Vorschubrichtung gemessenen Streifenbreite von mindestens 2 mm linienförmig fokussiert über die Aluminiummatrixoberfläche geführt und das Si-Pulver erst im Auftreffpunkt des Laserstrahls in einer Kontaktzeit von 0,1 bis 0,5 Sekunden auf Schmelztemperatur aufgeheizt und dabei in die Aluminiummatrix einlegiert worden ist,
- das Primärsilizium aus gleichmäßig verteilten, rundlich geformten Körnern mit einem mittleren Korndurchmesser, der zwischen 1 µm und 10 µm liegt, besteht und
- die Oberflächenschicht 10 % bis 14 % AlSi-Eutektikum, 5 % bis 20 % Primärsilizium, Rest reine Al-Phase enthält.

2. Aluminiumzylinderblock nach Anspruch 1, **dadurch gekennzeichnet, daß** die Si-Primärphasen in einem Abstand von 1 bis 5 Primärphasendurchmessern in der Oberfläche verteilt vorliegen.

3. Aluminiumzylinderblock nach einem der voranstehenden Ansprüche, **dadurch gekennzeichnet, daß** das Primärsilizium in einer streifenförmigen Auflegierungszone in der Matrixlegierung einlegiert ist, wobei die Streifen spiralförmig über die Zylinderlauffläche verlaufen.

4. Aluminiumzylinderblock nach Anspruch 3, **dadurch gekennzeichnet, daß** die Streifendicke 2 bis 4 mm beträgt.

5. Aluminiumzylinderblock nach einem der voranstehenden Ansprüche, **dadurch gekennzeichnet, daß** bei mehreren nebeneinander angeordneten Auflegierungszonen eine Überlappung der Streifen vorgesehen ist und die Breite der Überlappung 5 % bis 10 % beträgt.

6. Aluminiumzylinderblock nach einem der voranstehenden Ansprüche, **dadurch gekennzeichnet, daß** die feindisperse Oberflächenschicht, in die die Primär-Silizium-Ausscheidungen einlegiert sind, aus einer ausscheidungsreichen Auflegierungszone (11) und einer ausscheidungsarmen Randzone (12,13) besteht.

7. Verfahren zum Herstellen eines Aluminiumzylinderblocks mit mindestens einer verschleißfesten und tribologisch optimierten Zylinderlauffläche,
- bei dem in einem-Schwerkraft-, Niederdruck- oder Druckgußverfahren der Aluminiumblock aus einer Aluminiummatrixlegierung gegossen wird, und
- bei dem anschließend eine Oberflächenbearbeitung in Form von parallel zueinander erfolgendem Laser- und Pulverstrahlen unter Bildung einer Oberflächenschicht durch Einlegieren von Si-Pulver in die Aluminiummatrix derart durchgeführt wird, daß eine feindisperse, Primär-Silizium-Ausscheidungen enthaltende Auflegierungszone entsteht,
- wobei der Laserstrahl in einer quer zur Vorschubrichtung gemessenen Streifenbreite von mindestens 2 mm linienförmig fokussiert über die Aluminiummatrixoberfläche geführt wird und das Si-Pulver erst im Auftreffpunkt des Laserstrahls in einer Kontaktzeit von 0,1 bis 0,5 Sekunden auf Schmelztemperatur aufgeheizt und dabei in die Aluminiummatrix einlegiert wird, und
- wobei die Vorschubgeschwindigkeit von Laserstrahl und Pulverstrahl derart gesteuert wird, daß das Primärsilizium über eine mittlere Schichtdicke von 300 µm bis 750 µm in der Oberflächenschicht vorhanden ist.

8. Verfahren nach Anspruch 7, **dadurch gekennzeichnet, daß** die Aluminiummatrixlegierung im Auftreffpunkt in einer Tiefe von mindestens 350 µm vollständig aufgeschmolzen und an der Aluminiummatrixoberfläche in den Plasmazustand überführt wird.

9. Verfahren nach einem der Ansprüche 7 oder 8, **dadurch gekennzeichnet, daß** das Siliziumpulver im Zeitpunkt kurz vor dem Auftreffen auf die Metallmatrixlegierung eine Kornstruktur besitzt und erst im Kontakt mit der Metallmatrixlegierung im Bereich des Laserstrahls innerhalb einer Kontaktzeit von 0,1 bis 0,5 Sekunden aufgeschmolzen und einlegiert wird.

10. Verfahren nach einem der Ansprüche 7 bis 9, **dadurch gekennzeichnet, daß** bei einer fokussierten Auftreffläche des Laserstrahls von 1 mm² bis 10 mm² und einer Laserlichtleistung von 3 bis 4 kW die Vorschubgeschwindigkeit von Laserstrahl und Pulverstrahl 0,8 m bis 4,0 m pro Minute beträgt.

11. Verfahren nach einem der Ansprüche 7 bis 10, **dadurch gekennzeichnet, daß** der Laserstrahl mit seinem Fokus auf der Innenlauffläche eines Hohlzylinders spiralig rotiert und dabei durch Zugabe eines Si-Pulvers eine streifenförmige Primärsilizium enthaltende Auflegierungszone gebildet wird.

12. Verfahren nach einem der Ansprüche 7 bis 11, **dadurch gekennzeichnet, daß** die mittlere Bearbeitungstiefe in der Auflegierungszone 750 µm beträgt.

13. Verfahren nach einem der Ansprüche 7 bis 12, **dadurch gekennzeichnet, daß** die Hartphasen der Auflegierungszone durch eine mechanische Bearbeitung freigelegt werden, wobei der Abtrag der obersten Schicht kleiner als 30 % der Gesamtschichtdicke ist.

14. Verfahren nach einem der Ansprüche 7 bis 13, **dadurch gekennzeichnet, daß** die Auflegierungszone ohne Zwischenbearbeitung direkt gehont wird.

15. Vorrichtung zur Durchführung des Verfahrens einer Laufflächenbeschichtung von Hohlzylindern, mit einer Pulverzuführvorrichtung (1), mit einer Laserstrahleinrichtung (2) und mit einem einen Umlenkspiegel (4) aufweisenden Fokussiersystem (3), **dadurch gekennzeichnet,**
- **daß** Pulverzuführung (1) und Laserstrahleinrichtung (2) parallel zueinander in radialer und axialer Richtung des Hohlzylinders geführt sind,
- **daß** das Fokussiersystem (3) einen linienförmigen Strahlaustritt mit einer Strahlbreite von 2,0 mm bis 2,5 mm aufweist und
- **daß** die Pulverzuführung mit einer Dosiereinrichtung versehen ist, über die der Volumenstrom des Pulvers in Abhängigkeit von der Vorschubgeschwindigkeit des Laserstrahls einstellbar ist.

16. Vorrichtung nach Anspruch 15, **dadurch gekennzeichnet, daß** das Fokussiersystem (3) eine X-, I- oder 8-förmige Fokusform aufweist, die an den oberen und unteren Randzonen im Vergleich zum mittleren Fokusbereich einen erhöhten Energieaustritt ermöglicht.

## Claims

1. An aluminum cylinder block having at least one wear-resistant cylinder running face, which has a minimum hardness of 160 HV and is tribologically optimized, wherein
- the aluminum cylinder block is made of an aluminum matrix alloy (matrix microstructure A) and, in the post-processed state, has a surface layer (matrix microstructure B), 150 µm to 650 pm thick, which is formed as an alloyed-on zone from the matrix microstructure (matrix microstructure A) of the aluminum matrix alloy by alloying in finely dispersed primary silicon precipitates in situ, by guiding a laser beam in a linearly focused way in a strip width of at least 2 mm, measured transversely to the advance direction, over the aluminum matrix surface, and the silicon powder not until in the incidence point of the laser beam being heated in a contact time of 0.1 to 0.5 seconds to melting temperature and, at the same time, being alloyed into the aluminum matrix,
- the primary silicon is made of uniformly distributed, round-shaped grains having an average grain diameter between 1 µm and 10 µm, and
- the surface layer contains 10 % to 14 % AlSi eutectic, 5 % to 20 % primary silicon, and the remainder pure Al phase.

2. The aluminum cylinder block according to Claim 1, **characterized in that** the Si primary phases are distributed in an interval of 1 to 5 primary phase diameters in the surface.

3. The aluminum cylinder block according to one of the preceding claims, **characterized in that** the primary silicon is alloyed into the matrix alloy in a strip-shaped alloyed-on zone, the strips running in a spiral over the cylinder running face.

4. The aluminum cylinder block according to Claim 3, **characterized in that** the strip thickness is 2 to 4 mm.

5. The aluminum cylinder block according to one of the preceding claims, **characterized in that**, for multiple alloyed-on zones positioned next one another, overlap of the strips is provided and the width of the overlap is 5 % to 10 %.

6. The aluminum cylinder block according to one of the preceding claims, **characterized in that** the finely dispersed surface layer into which the primary silicon precipitates are alloyed consists of an alloyed-on zone (11), which is rich in precipitates, and an edge zone (12, 13), which is poor in precipitates.

7. A method of producing an aluminum cylinder block having at least one wear-resistant and tribologically optimized cylinder running face,
- in which the aluminum block is cast from an aluminum matrix alloy in a gravity, low-pressure, or pressure diecasting method, and
- in which surface processing is subsequently performed in the form of laser and powder beams occurring parallelly to one another forming a surface layer by alloying Si powder into the aluminum matrix in such a way that a finely dispersed alloyed-on zone containing primary silicon precipitates results,
- the laser beam being guided in a linearly focused way in a strip width of at least 2 mm, measured transversely to the advance direction, over the aluminum matrix and the Si powder not until in the incidence point of the laser beam being heated in a contact time of 0.1 to 0.5 seconds to the melting temperature and at the same time being alloyed into the aluminum matrix, and
- the advance speed of the laser beam and powder beam being controlled in such a way that the primary silicon is present in the surface layer over an average layer thickness of 300 µm to 750 µm.

8. The method according to Claim 7, **characterized in that** in the incidence point the aluminum matrix alloy is completely melted to a depth of at least 350 µm and is converted into the plasma state at the aluminum matrix surface.

9. The method according to one of Claims 7 or 8, **characterized in that**, in the instant shortly before the incidence on the metal matrix alloy, the silicon powder has a grain structure and the powder is melted and alloyed in not until upon contact with the metal matrix alloy in the region of the laser beam within a contact time of 0.1 to 0.5 seconds.

10. The method according to one of Claims 7 through 9, **characterized in that** for a focused incidence area of the laser beam of 1 mm² to 10 mm² and a laser light output of 3 to 4 kW, the advance speed of the laser beam and powder beam is 0.8 m to 4.0 m per minute.

11. The method according to one of Claims 7 through 10, **characterized in that** the laser beam rotates with its focus in a spiral on the inner running face of a hollow cylinder and a strip-shaped alloyed-on zone containing primary silicon is formed at the same time by adding a Si powder.

12. The method according to one of Claims 7 through 11, **characterized in that** the average processing depth in the alloyed-on zone is 750 µm.

13. The method according to one of Claims 7 through 12, **characterized in that** the hard phases of the alloyed-on zone are exposed by mechanical processing, the abrasion of the uppermost layer being less than 30 % of the total layer thickness.

14. The method according to one of Claims 7 through 13, **characterized in that** the alloyed-on zone is honed directly without intermediate processing.

15. A device for performing the method of a running face coating of hollow cylinders, having a powder feed device (1), having a laser beam device (2), and having a focusing system (3), which has a deflection mirror (4), **characterized in that**
- the powder feed (1) and laser beam device (2) are guided parallel to one another in the radial and axial directions of the hollow cylinder,
- the focusing system (3) has a linear beam. outlet having a beam width of 2.0 mm to 2.5 mm, and
- the powder feed is provided with a dosing device, via which the volume flow of the powder is adjustable as a function of the advance speed of the laser beam.

16. The device according to Claim 15, **characterized in that** the focusing system (3) has an X-shaped, I-shaped, or 8-shaped focus shape, which allows an elevated energy emission at the upper and lower edge zones in comparison to the middle focus region.

## Revendications

1. Bloc-cylindres en aluminium comportant au moins une surface de glissement de cylindre résistant à l'usure, possédant une dureté minimale égale à 160 HV et optimisée du point de vue tribologique, dans lequel
- le bloc-cylindres en aluminium est constitué par un alliage à matrice d'aluminium (structure de matrice A) et présente une couche superficielle (structure de matrice B) possédant une épaisseur comprise entre 150 µm et 650 µm à l'état usiné avec un usinage de finition et qui est formée en tant que zone d'alliage formée à partir de la structure de matrice (structure de matrice A) de l'alliage à matrice d'aluminium, par fixation par alliage, réalisée in situ, de dépôt de silicium primaire finement dispersé, par le fait qu'un faisceau laser est guidé sur la surface de la matrice d'aluminium en étant focalisé linéairement sur une largeur de trait d'au moins 2 mm mesurée transversalement par rapport à la direction d'avance, et la poudre de Si a été chauffée à la température de fusion uniquement au point d'impact du faisceau laser avec une durée de contact comprise entre 0,1 et 0,5 s et a été alliée de ce fait dans la matrice d'aluminium,
- le silicium primaire est constitué par des grains de forme ronde répartis de façon uniforme et possédant un diamètre moyen qui est compris entre 1 µm et 10 µm, et
- la couche superficielle contient 10 % à 14 % d'un eutectique AlSi, 5 % à 20 % de silicium primaire, le reste étant formé par une phase de Al pure.

2. Bloc-cylindres en aluminium selon la revendication 1, **caractérisé en ce que** les phases primaires de Si sont présentes en étant réparties dans la surface à une distance comprise entre 1 et 5 diamètres de la phase primaire.

3. Bloc-cylindres en aluminium selon l'une des revendications précédentes, **caractérisé en ce que** le silicium primaire est allié dans une zone d'alliage en forme de bande dans l'alliage à matrice, les bandes s'étendant sous une forme spirale hélicoïdale sur la surface de circulation des cylindres.

4. Bloc-cylindres en aluminium selon la revendication 3, **caractérisé en ce que** l'épaisseur des bandes est comprise entre 2 et 4 mm.

5. Bloc-cylindres en aluminium selon l'une des revendications précédentes, **caractérisé en ce que** dans le cas de plusieurs zones d'alliage disposées les unes à côté des autres, un chevauchement des bords est prévu et la largeur du chevauchement est comprise entre 5 % et 10 %.

6. Bloc-cylindres en aluminium selon l'une des revendications précédentes, **caractérisé en ce que** la couche superficielle finement dispersée, dans laquelle sont alliés les dépôts de silicium primaire, est constituée par une zone d'alliage (11) riche en précipités et par une zone marginale (12, 13) pauvre en précipités.

7. Procédé pour fabriquer un bloc-cylindres en aluminium comportant au moins une surface de glissement de cylindre résistante à l'usure et optimisée du point de vue tribologique,
- selon lequel on coule le bloc d'aluminium formé d'un alliage à matrice d'aluminium dans un procédé de.coulée sous l'action de la force de pesanteur, de coulée basse pression ou de coulée sous pression, et
- selon lequel ensuite on exécute un traitement de surface sous la forme d'un jet de poudre exécuté parallèlement entre eux moyennant la formation d'une couche superficielle par alliage de la poudre de Si dans la matrice d'aluminium, de telle sorte qu'il apparaît une zone d'alliage finement dispersée, contenant des dépôts de silicium primaire,
- selon lequel le faisceau laser est guidé sur la surface de la matrice d'aluminium en étant focalisé sur une ligne ayant une largeur de bande d'au moins 2 mm, mesurée transversalement par rapport à la direction d'avance, et la poudre de Si est chauffée uniquement au point d'impact du faisceau laser en une durée de contact de 0,1 à 0,5 seconde à une température de fusion et est alliée de ce fait dans la matrice d'aluminium, et
- selon lequel la vitesse d'avance du faisceau laser et du jet de poudre est commandée de telle sorte que le silicium primaire est présent sur une épaisseur moyenne de couche comprise entre 300 µm et 750 µm dans la couche superficielle.

8. Procédé selon la revendication 7, **caractérisé en ce qu'**on fait fondre complètement l'alliage à matrice d'aluminium au niveau du point d'impact sur une profondeur d'au moins 350 µm et qu'on le fait passer au niveau de la surface de matrice d'aluminium, à l'état de plasma.

9. Procédé selon l'une des revendications 7 ou 8, **caractérisé en ce que** la poudre de silicium possède, à un instant situé peu avant de rencontrer l'alliage à matrice d'aluminium, une structure granuleuse et fond et est alliée uniquement au contact avec l'alliage à matrice métallique dans la zone du faisceau laser en une durée de contact comprise entre 0,1 et 0,5 s.

10. Procédé selon l'une des revendications 7 à 9, **caractérisé en ce qu'**en cas d'une surface d'impact focalisée du faisceau laser comprise entre 1 mm² et 10 mm² et pour une puissance de lumière laser comprise entre 3 et 4 kW, la vitesse d'avance du faisceau laser et du jet de poudre est comprise entre 0,8 m et 4,0 m par minute.

11. Procédé selon l'une des revendications 7 à 10, **caractérisé en ce que** le faisceau laser tourne avec son foyer sur la surface de glissement intérieure d'un cylindre creux et qu'une zone d'alliage en forme de bande portant du silicium primaire est formée par addition d'une poudre de Si.

12. Procédé selon l'une des revendications 7 à 11, **caractérisé en ce que** la profondeur moyenne d'usinage dans la zone d'alliage est égale à 750 µm.

13. Procédé selon l'une des revendications 7 à 12, **caractérisé en ce qu'**on dégage les phases dures de la zone d'alliage par un usinage mécanique, l'enlèvement de la couche la plus élevée s'effectuant sur une épaisseur inférieure à 30 % de l'épaisseur totale de la couche.

14. Procédé selon l'une des revendications 7 à 13, **caractérisé en ce que** la zone d'alliage est directement pierrée sans usinage intermédiaire.

15. Dispositif pour la mise en oeuvre du procédé de revêtement de la surface de glissement de cylindres creux comportant un dispositif (1) d'amenée de poudre, un dispositif (2) de production d'un faisceau laser et un système de focalisation (3) possédant un miroir de renvoi (4), **caractérisé en ce**
- **que** le dispositif (1) d'amenée de la poudre et le dispositif (2) de production de faisceau laser sont guidés parallèlement entre eux dans une direction radiale et une direction axiale du cylindre creux,
- **que** le système de focalisation (3) possède une sortie linéaire du faisceau avec une largeur de faisceau comprise entre 2,0 mm et 2,5 mm, et
- **que** le dispositif d'amenée de poudre est équipé d'un dispositif de dosage, au moyen duquel le débit volumique de la poudre est réglage en fonction de la vitesse d'avance du faisceau laser.

16. Dispositif selon la revendication 15, **caractérisé en ce que** le système de focalisation (3) possède une forme de foyer en forme de X, de I ou de 8, qui permet une sortie accrue d'énergie au niveau des zones marginales supérieure et inférieure par rapport à la zone centrale du foyer.s
